# EUROPÄISCHE PATENTSCHRIFT

(11) **EP 2 171 136 B1**
(45) Veröffentlichungstag und Bekanntmachung des Hinweises auf die Patenterteilung: **14.09.2011**
(21) Anmeldenummer: 08786037.5
(22) Anmeldetag: 10.07.2008
(51) Int. Cl.: D01D 5/00, D01F 6/52

(54) **VERFAHREN ZUR HERSTELLUNG VON NANO- UND MESOFASERN DURCH ELEKTROSPINNEN VON KOLLOIDALEN DISPERSIONEN, ENTHALTEND MINDESTENS EIN IM WESENTLICHEN WASSERUNLÖSLICHES POLYMER**
METHOD FOR PRODUCING NANOFIBRES AND MESOFIBRES BY ELECTROSPINNING COLLOIDAL DISPERSIONS CONTAINING AT LEAST ONE ESSENTIALLY WATER-INSOLUBLE POLYMER
PROCÉDÉ POUR PRODUIRE DES NANOFIBRES ET DES MÉSOFIBRES PAR ÉLECTROFILAGE DE DISPERSIONS COLLOÏDALES CONTENANT AU MOINS UN POLYMÈRE PRATIQUEMENT INSOLUBLE DANS L'EAU

(30) Priorität: 18.07.2007 EP 07112671
(43) Veröffentlichungstag der Anmeldung: 07.04.2010
(73) Patentinhaber: BASF SE, 67056 Ludwigshafen (DE)
(72) Erfinder: VENKATESH, Rajan, 68167 Mannheim (DE); KLIMOV, Evgueni, 67063 Ludwigshafen (DE); PEPERS, Michel, 67071 Ludwigshafen (DE); HECKMANN, Walter, 69469 Weinheim (DE); GREINER, Andreas, 35287 Amöneburg (DE); STOILJKOVIC, Aleksandar, 43005 Taragona (ES); SCHMIDT-THÜMMES, Jürgen, 67141 Neuhofen (DE); RAMAN, Vijay, Immanuel, 68163 Mannheim (DE)
(86) Internationale Anmeldenummer: PCT/EP2008/058983
(87) Internationale Veröffentlichungsnummer: WO 2009/010443

(56) Entgegenhaltungen:
- WO-A-2006/089522
- JP-A- 2006 283 240
- STOILJKOVIC ET AL: "Preparation of water-stable submicron fibers from aqueous latex dispersion of water-insoluble polymers by electrospinning" POLYMER, ELSEVIER SCIENCE PUBLISHERS B.V, GB, Bd. 48, Nr. 14, 21. Juni 2007 (2007-06-21), Seiten 3974-3981, XP022126271 ISSN: 0032-3861
- ZHENG-MING HUANG, Y.-Z. THANG, M. KOTAKI, S. TAMAKRISHNA: "A review on polymer nanofibers by electrospinning and their applications in nanocomposites" COMPOSITES SCIENCE AND TECHNOLOGY, Bd. 63, Nr. 15, 2. Juli 2003 (2003-07-02), Seiten 2223-2253, XP002516036

## Beschreibung

Die vorliegende Erfindung betrifft ein Verfahren zur Herstellung von Polymerfasern, insbesondere von Nano- und Mesofasern, wobei eine kolloidale Dispersion wenigstens eines im Wesentlichen wasserunlöslichen Polymers in einem wässrigen Medium elektroversponnen wird, sowie mit diesem Verfahren erhältliche Fasern, textile Flächengebilde enthaltend die erfindungsgemäßen Fasern, und die Verwendung der erfindungsgemäßen Fasern und der erfindungsgemäßen textilen Flächengebilde.

Zur Herstellung von Nano- und Mesofasern sind dem Fachmann eine Vielzahl an Verfahren bekannt, von denen dem Elektrospinnverfahren ("Electrospinning") derzeit die größte Bedeutung zukommt. Bei diesem Verfahren, welches beispielsweise von D.H. Reneker, H.D. Chun in Nanotechn. 7 (1996), Seite 216 f. beschrieben ist, wird üblicherweise eine Polymerschmelze oder eine Polymerlösung an einer als Elektrode dienenden Kante einem hohen elektrischen Feld ausgesetzt. Dies kann beispielsweise dadurch erreicht werden, dass die Polymerschmelze oder Polymerlösung in einem elektrischen Feld unter geringem Druck durch eine mit einem Pol einer Spannungsquelle verbundene Kanüle extrudiert wird. Aufgrund der dadurch erfolgenden elektrostatischen Aufladung der Polymerschmelze oder Polymerlösung entsteht ein auf die Gegenelektrode gerichteter Materialstrom, der sich auf dem Wege zur Gegenelektrode verfestigt. In Abhängigkeit von den Elektrodengeometrien werden mit diesem Verfahren Vliese bzw. so genannte Nonwovens oder Ensembles geordneter Fasern erhalten.

In DE-A1-101 33 393 wird ein Verfahren zur Herstellung von Hohlfasern mit einem Innendurchmesser von 1 bis 100 nm offenbart, bei dem eine Lösung eines wasserunlöslichen Polymers - beispielsweise eine Poly-L-lactid-Lösung in Dichlormethan oder eine Polyamid-46-Lösung in Pyridin - elektroversponnen wird. Ein ähnliches Verfahren ist auch aus WO-A1-01/09414 und DE-A1-103 55 665 bekannt.

Aus DE-A1-196 00 162 ist ein Verfahren zur Herstellung von Rasenmäherdraht oder textilen Flächengebilden bekannt, bei dem Polyamid, Polyester oder Polypropylen als fadenbildendes Polymer, ein maleinsäureanhydrid-modifizierter Polyethylen/Polypropylen-Kautschuk sowie ein oder mehrere Alterungsstabilisatoren zusammengegeben, aufgeschmolzen und miteinander vermischt werden, bevor diese Schmelze schmelzversponnen wird.

DE-A1-10 2004 009 887 betrifft ein Verfahren zur Herstellung von Fasern mit einem Durchmesser von < 50 µm durch elektrostatisches Verspinnen oder Versprühen einer Schmelze von mindestens einem thermoplastischen Polymeren.

Durch das Elektrospinnen von Polymerschmelzen lassen sich nur Fasern mit Durchmessern größer 1 µm herstellen. Für eine Vielzahl von Anwendungen, z.B. Filtrationsanwendungen, werden jedoch Nano- und/oder Mesofasern mit einem Durchmesser von weniger als 1 µm benötigt, die sich mit den bekannten Elektrospinnverfahren nur durch Einsatz von Polymerlösungen herstellen lassen.

Allerdings weisen diese Verfahren den Nachteil auf, dass die zu verspinnenden Polymere zunächst in Lösung gebracht werden müssen. Für wasserunlösliche Polymere, wie Polyamide, Polyolefine, Polyester oder Polyurethane, müssen daher nicht-wässrige Lösungsmittel - regelmäßig organische Lösungsmittel - eingesetzt werden, die in der Regel toxisch, brennbar, reizend, explosiv und/oder korrosiv sind.

Bei wasserlöslichen Polymeren, wie Polyvinylalkohol, Polyethylenoxid, Polyvinylpyrrolidon oder Hydroxypropylcellulose, kann zwar auf den Einsatz nicht-wässriger Lösungsmittel verzichtet werden. Jedoch sind die auf diese Weise erhaltenen Fasern naturgemäß in Wasser löslich, weshalb deren technische Anwendung stark eingeschränkt ist. Aus diesem Grund müssen diese Fasern nach dem Elektrospinnen durch mindestens einen weiteren Verarbeitungsschritt, beispielsweise durch chemische Vernetzung, gegenüber Wasser stabilisiert werden, was einen erheblichen technischen Aufwand darstellt und die Herstellungskosten der Fasern erhöht.

WO 2004/080681 A1 betrifft Vorrichtungen und Verfahren zur elektrostatischen Verarbeitung von Polymerformulierungen. Die Polymerformulierungen können Lösungen, Dispersionen, Suspensionen, Emulsionen, Mischungen davon oder Polymerschmelzen sein. Als Verfahren zur elektrostatischen Verarbeitung ist unter Anderem Elektrospinning genannt. In WO 2004/080681 A1 sind jedoch keine konkreten Polymerformulierungen, die zum Elektroverspinnen geeignet sind, erwähnt.

In WO 2004/048644 A2 ist die Elektrosynthese von Nanofasern und Nano-Composit-Filmen offenbart. Zum Elektroverspinnen werden Lösungen von geeigneten Ausgangssubstanzen eingesetzt. Gemäß der Beschreibung umfasst der Begriff "Lösungen" dabei auch heterogene Mischungen wie Suspensionen oder Dispersionen. Unter anderem können gemäß WO 2004/048644 A2 Fasern aus elektrisch leitfähigen Polymeren hergestellt werden. Diese werden gemäß WO 2004/048644 A2 bevorzugt aus den die entsprechenden Monomeren enthaltenden Lösungen erhalten.

WO 2006/089522A1 betrifft ein Verfahren zur Herstellung von Polymerfasern, wobei eine kolloidale Dispersion wenigstens eines im Wesentlichen wasserunlöslichen Polymers in einem wässrigen Medium elektroversponnen wird. In diesem Verfahren ist es erstmals gelungen, wässrige Polymerdispersionen mittels eines Elektrospinnverfahrens zu verspinnen, wobei Polymerfasern, insbesondere Nano- oder Mesofasern, erhalten werden. Gemäß den Beispielen in WO 2006/089522A1 wird ein Latex aus einem teilvernetzten Poly(n-butylacrylat) mit einer Glasübergangstemperatur von -43°C (gemäß Polymer Handbook (4th Edition), Edited by: Brandrup, J.; Immergut, Edmund H.; Grulke, Eric A.; Abe, Akihiro; Bloch, Daniel R. © 1999; 2005 John Wiley & Sons) bei einer Temperatur von 20°C elektroversponnen.

Mit Hilfe des in WO 2006/089522A1 beschriebenen Verfahrens ist es gelungen, die vorstehend erwähnten Nachteile des Standes der Technik zu vermeiden und ein Verfahren zur Herstellung von wasserstabilen Polymerfasern, insbesondere von Nano- und Mesofasern, nach dem Elektrospinnverfahren bereitzustellen, bei dem auf den Einsatz von nicht-wässrigen Lösungsmitteln zur Herstellung einer Polymerlösung sowie eine Nachbehandlung der elektroversponnenen Fasern zur Stabilisierung derselben gegenüber Wasser verzichtet werden kann.

Aufgabe der vorliegenden Erfindung ist es, ein Verfahren zum Elektroverspinnen von wässrigen Polymerdispersionen bereitzustellen, mit dem Polymerfasern mit gegenüber den in WO 2006/089522A1 offenbarten Polymerfasern optimierten strukturellen und/oder mechanischen Eigenschaften erhalten werden können.

Die Aufgabe wird durch die Bereitstellung eines Verfahrens zur Herstellung von Polymerfasern gelöst, bei dem eine kolloidale Dispersion wenigstens eines im Wesentlichen wasserunlöslichen Polymers in einem wässrigen Medium bei 5 bis 90°C elektroversponnen wird.

Das erfindungsgemäße Verfahren ist dann dadurch gekennzeichnet, dass das wenigstens eine im Wesentlichen wasserunlösliche Polymer eine Glasübergangstemperatur T_{g}, gemessen mittels DSC, aufweist, die in einem Bereich von maximal 15°C oberhalb bis maximal 15°C unterhalb der Verfahrenstemperatur liegt.

Mit dem erfindungsgemäßen Verfahren können Fasern mit einer hohen Wasserbeständigkeit erhalten werden, die sich durch eine gute mechanische Stabilität auszeichnen. Es ist möglich, mit dem erfindungsgemäßen Verfahren Nano- und Mesofasern mit einem Durchmesser von weniger als 1 µm aus wässrigen Dispersionen herzustellen, so dass der Einsatz von nicht-wässrigen toxischen, brennbaren, reizenden, explosiven und/oder korrosiven Lösungsmitteln vermieden werden kann. Da die gemäß dem erfindungsgemäßen Verfahren hergestellten Fasern aus im Wesentlichen wasserunlöslichen Polymeren aufgebaut sind, ist ein nachfolgender Verfahrensschritt zur Wasserstabilisierung der Fasern nicht erforderlich.

In dem erfindungsgemäßen Verfahren zur Herstellung der Polymerfasern wird eine kolloidale Dispersion wenigstens eines im Wesentlichen wasserunlöslichen Polymers in einem wässrigen Medium elektroversponnen. Unter im Wesentlichen wasserunlöslichen Polymeren sind im Sinne der vorliegenden Erfindung insbesondere Polymere mit einer Löslichkeit in Wasser von weniger als 0,1 Gew.-% zu verstehen.

Eine Dispersion im Sinne der vorliegenden Erfindung bezeichnet im Einklang mit dem Lehrbuchwissen eine Mischung von mindestens zwei nicht miteinander mischbaren Phasen, wobei eine der wenigstens zwei Phasen flüssig ist. In Abhängigkeit von dem Aggregatzustand der zweiten bzw. weiteren Phase werden Dispersionen in Aerosole, Emulsionen und Suspensionen unterteilt, wobei die zweite oder weitere Phase bei Aerosolen gasförmig, bei Emulsionen flüssig und bei Suspensionen fest ist. Bevorzugt werden in dem erfindungsgemäßen Verfahren Suspensionen eingesetzt. Die erfindungsgemäß bevorzugt einzusetzenden kolloidalen Polymerdispersionen werden in der Fachsprache auch als Latex bezeichnet.

Die Glasübergangstemperatur T_{g} ist die Temperatur, bei der vollständig oder teilweise amorphe Polymere vom flüssigen oder gummielastischen, flexiblen Zustand in den glasigen oder hartelastischen, spröden Zustand übergehen. Sie stellt eine wichtige Kenngröße für Kunststoffe dar und ist für jeden Kunststoff spezifisch.

Die Messung der Glasübergangstemperatur T_{g} kann z. B. mit Hilfe der Dynamischen Mechanischen Analyse (DMA), der Dynamischen Differenzkalorimetrie (DSC) oder der Dilatometrie erfolgen. Die in der vorliegenden Anmeldung genannten Werte für die Glasübergangstemperaturen verschiedener Polymere wurden dem Polymer Handbook (4th Edition), Edited by: Brandrup, J.; Immergut, Edmund H.; Grulke, Eric A.; Abe, Akihiro; Bloch, Daniel R. © 1999; 2005 John Wiley & Sons entnommen oder - soweit sie nicht in dem Polymer Handbook erwähnt sind - mittels DSC (DIN 53765, ISO 11357-2 ermittelt).

Erfindungsgemäß weist das mindestens eine im Wesentlichen wasserunlösliche Polymer eine Glasübergangstemperatur T_{g} auf, die in einem Bereich von maximal 15°C oberhalb bis maximal 15°C unterhalb der Verfahrenstemperatur, bevorzugt in einem Bereich von maximal 10°C oberhalb bis maximal 10°C unterhalb der Verfahrenstemperatur, besonders bevorzugt in einem Bereich von maximal 5° oberhalb bis maximal 5°C unterhalb der Verfahrenstemperatur liegt.

Es wurde überraschenderweise gefunden, dass mithilfe des erfindungsgemäßen Verfahrens Polymerfasern mit hervorragender mechanischer Stabilität und guten elastischen Eigenschaften, die keine Brüchigkeit aufweisen, erhalten werden, wenn die vorstehend genannten Bedingungen in dem erfindungsgemäßen Verfahren eingehalten werden, das heißt, bei einer Verfahrenstemperatur von 5 bis 90°C elektroversponnen wird und mindestens ein im Wesentlichen wasserunlösliches Polymer eingesetzt wird, das eine Glasübergangstemperatur T_{g} aufweist, die im Bereich von maximal 15°C oberhalb bis maximal 15°C unterhalb der Verfahrenstemperatur liegt.

Ohne an eine Theorie gebunden zu sein wird angenommen, dass mithilfe des erfindungsgemäßen Verfahrens Polymerfasern mit hervorragenden Eigenschaften deswegen erhalten werden, da die Verarbeitungstemperatur der Polymere im Bereich der Filmbildungstemperatur der (MFFT) der Polymere liegt. Dem Fachmann ist bekannt, dass die Filmbildungstemperatur im Allgemeinen etwa der T_{g} entspricht bzw. leicht unter diesem Wert liegt (Emulsion polymerisation and emulsion polymers, Edited by. P. Lovell, M. EI-Aasser, J. Wiley, 1997; Waterbased acrylates for decorative coatings, Authors M. Schwartz, R. Baumstark, 2001)).

Unter wenigstens einem im Wesentlichen wasserunlöslichen Polymer werden gemäß der vorliegenden Anmeldung sowohl einzelne Homo- als auch Copolymere als auch Mischungen verschiedener Homo- oder Copolymere verstanden. Des Weiteren werden unter dem Ausdruck "wenigstens ein im Wesentlichen wasserunlösliches Polymer" auch Polymermischungen verstanden, die neben dem mindestens einen Homo- oder Copolymer z. B. einen Weichmacher enthalten. Dem Fachmann ist bekannt, dass die Glasübergangstemperatur (und die Filmbildungstemperatur) von Polymeren durch Zugabe eines Weichmachers herabgesetzt bzw. durch Vernetzung des Polymers angehoben werden kann. Geeignete Weichmacher sind im Allgemeinen von dem eingesetzten Homo- oder Copolymer abhängig. Übliche Weichmacher sind z. B. Phthalsäureester, Polyvinylalkohole oder aliphatische Polyether. Geeignete Weichmacher sind des Weiteren z. B. Hexahydrophthalsäureester. Grundsätzlich ist dem Fachmann bekannt, welche Weichmacher für welche Polymere oder Polymermischungen geeignet sind.

In einer bevorzugten Ausführungsform des erfindungsgemäßen Verfahrens wird somit mindestens ein im Wesentlichen wasserunlösliches Polymer mit einer Glasübergangstemperatur T_{g} in einem Bereich von mindestens -10°C und maximal 105°C, bevorzugt von mindestens -5°C und maximal 100°C, besonders bevorzugt von mindestens 0°C und maximal 95°C eingesetzt, wobei unter der Glasübergangstemperatur T_{g} im Sinne der vorliegenden Anmeldung die eigentliche Glasübergangstemperatur des entsprechenden Polymers oder eine durch den Einsatz eines Weichmachers herabgesetzte Glasübergangstemperatur eines entsprechenden Polymers zu verstehen ist.

Das erfindungsgemäße Verfahren wird bei einer Temperatur von 5 bis 90°C durchgeführt. Bevorzugt erfolgt das erfindungsgemäße Elektrospinnverfahren bei einer Temperatur von 10 bis 70°C, besonders bevorzugt bei 15 bis 50°C. Die Verfahrenstemperatur ist dabei unter anderem abhängig von dem eingesetzten im Wesentlichen wasserunlöslichen Polymer, da das im Wesentlichen wasserunlösliche Polymer erfindungsgemäß eine Glasübergangstemperatur T_{g} im Bereich von maximal 15°C oberhalb bis maximal 15°C unterhalb der Verfahrenstemperatur aufweist.

Unter der Verfahrenstemperatur ist im Sinne der vorliegenden Erfindung die Umgebungstemperatur während des Elektrospinnverfahrens zwischen Spinnquelle und Gegenelektrode zu verstehen. Bei der Spinnquelle kann es sich z.B. um eine Kanüle (z.B. eine Nadel) oder Walze handeln.

Grundsätzlich können die erfindungsgemäß eingesetzten kolloidalen Polymerdispersionen durch alle dem Fachmann zu diesem Zweck bekannten Verfahren hergestellt sein. Bevorzugt werden die kolloidalen Dispersionen durch Emulsionspolymerisation von geeigneten Monomeren hergestellt, wobei die entsprechenden Latices erhalten werden. Im Allgemeinen wird der durch Emulsionspolymerisation erhaltene Latex direkt ohne weitere Aufarbeitung in dem erfindungsgemäßen Verfahren eingesetzt. Als kolloidale Polymerdispersionen können z. B. auch so genannte sekundäre Dispersionen eingesetzt werden. Diese werden aus bereits hergestellten Polymeren durch Dispergieren im wässrigen Medium hergestellt. Auf diese Weise können z. B. Dispersionen von Polyethylen oder Polyestern hergestellt werden.

Bei dem wässrigen Medium, in dem das im Wesentlichen wasserunlösliche Polymer vorliegt, handelt es sich im Allgemeinen um Wasser. Das wässrige Medium kann neben Wasser weitere Zusatzstoffe enthalten, z. B. Zusatzstoffe, die bei der Emulsionspolymerisation von geeigneten Monomeren zur Herstellung eines Latex eingesetzt werden. Geeignete Zusatzstoffe sind dem Fachmann bekannt.

Grundsätzlich können in dem erfindungsgemäßen Verfahren alle dem Fachmann bekannten im Wesentlichen wasserunlöslichen Polymere eingesetzt werden, soweit sie die vorstehend genannte Glasübergangstemperatur - gegebenenfalls durch Zugabe von Weichmachern oder Vernetzern- aufweisen.

Geeignete im Wesentlichen wasserunlösliche Polymere sind z. B. ausgewählt aus der Gruppe bestehend aus Homo- und Copolymerisaten von aromatischen Vinylverbindungen, Homo- und Copolymerisaten von Alkylacrylaten, Homo- und Copolymerisaten von Alkylmethacrylaten, Homo- und Copolymerisaten von α-Olefinen, Homo- und Copolymere von aliphatischen Dienen, Homo- und Copolymerisaten von Vinylhalogeniden, Homo- und Copolymerisaten von Vinylacetaten, Homo- und Copolymerisaten von Acrylnitrilen, Homo- und Copolymerisaten von Urethanen, Homo- und Copolymerisaten von Vinylamiden und Copolymeren aufgebaut aus zwei oder mehr der die vorstehend genannten Polymere bildenden Monomereinheiten.

Geeignete Homo- und Copolymerisate von aromatischen Vinylverbindungen sind Homo- und Copolymerisate basierend auf Poly(alkyl)styrolen, z. B. Polystyrol, Poly-α-Methylstyrol, Styryl/Alkylacrylat-Copolymere, insbesondere Styrol/n-Butylacrylat-Copolymere, Styrol/Alkylmethacrylat-Copolymere, Acrylnitril/Styrol/Acrylester-Copolymere (ASA), Styrol/Acrylnitril-Copolymere (SAN), Acrylnitril/Butadien/StyrolCopolymere (ABS), Styrol/Butadien-Copolymere (SB).

Geeignete Polyalkylacrylate sind z. B. Polyalkylacrylate basierend auf iso-Butylacrylat, tert.-Butylacrylat, Ethylacrylat. Werden Copolymere eingesetzt, die Polyalkylacrylate enthalten, sind des Weiteren Methylacrylat, 2-Hydroxyethylacrylat, Hydroxypropylacrylat und n-Butylacrylat geeignet.

Geeignete Poly(alkyl)methacrylate sind z. B. Polyalkylmethacrylate basierend auf n-Butylmethacrylat, iso-Butylmethacrylat, tert.-Butylmethacrylat, Ethylhexylmethacrylat, Glycidylmethacrylat, Methylmethacrylat, n-Propylmethacrylat, i-Propylmethacrylat, n-Pentylmethacrylat. Werden Copolymere eingesetzt, die Poly(alkyl)methacrylate enthalten, ist des Weiteren z. B. Hydroxypropylmethacrylat geeignet.

Geeignete Homo- und Copolymerisate von α-Olefinen sind z. B. Polyethylen, Polypropylen, Poly(ethylen/propylen) (EPDM) sowie Olefin/Vinylacetat-Copolymere, z. B. Ethylen/Vinylacetat-Copolymere, und Olefin/Acrylat-Copolymere, z. B. Ethylen/AcrylatCopolymere.

Geeignete Homo- und Copolymerisate von Vinylhalogeniden sind z. B. Polyvinylchlorid, Polytrichlorethylen, Polytrifluoroethylen oder Polyvinylfluorid.

Weitere geeignete Homo- und Copolymerisate sind Homo- und Copolymerisate basierend auf melaminhaltigen Verbindungen, 1,3-Butadien, Isopren oder Vinylalkoholen (soweit sie im Wesentlichen wasserunlöslich sind und eine T_{g} in dem erfindungsgemäßen Bereich aufweisen).

Des Weiteren können Copolymerisate von Acrylaten, Methacrylaten, Vinylalkoholen, Polyalkoholen und/oder Vinylaromaten mit Acrylsäure, Maleinsäure, Fumarsäure, Methacrylsäure und/oder Itaconsäure eingesetzt werden (soweit sie im Wesentlichen wasserunlöslich sind und eine T_{g} in dem erfindungsgemäßen Bereich aufweisen).

Die Glasübergangstemperatur von Polymeren ist dem Fachmann bekannten Lehrbüchern oder Handbüchern zu entnehmen (zum Beispiel Polymer Handbook (4th Edition), Edited by: Brandrup, J.; Immergut, Edmund H.; Grulke, Eric A.; Abe, Akihiro; Bloch, Daniel R. © 1999; 2005 John Wiley & Sons). Die Glasübergangstemperatur von statistischen Copolymeren oder homogenen Mischungen verschiedener Polymere kann bei Kenntnis der Glasübergangstemperaturen der jeweiligen Homopolymere (die geeigneten Lehrbüchern zu entnehmen sind) gemäß der folgenden dem Fachmann bekannten Fox-Formel (T.G. Fox, Bull. Am. Phys. Soc., 1, 123 (1956) berechnet werden: $1 / {T}_{g} = {w}_{1} / {T}_{g} ⁢ 1 + {w}_{2} / {T}_{g} ⁢ 2 + … + {w}_{n} / {T}_{g} ⁢ n$ darin bedeuten:
- w1, w2, wn: Massenbruch (Gew.-%/100) der jeweiligen Monomere n,
- T_{g}1, T_{g}2, T_{g}n: Glasübergangstemperaturen in Kelvin der jeweiligen Homopolymere der Monomeren n,
- T_{g}: Glasübergangstemperatur des entsprechenden statistischen Copo- lymers bzw. der homogenen Mischung verschiedener (Co)polymere

Bevorzugt ist das mindestens eine im Wesentlichen wasserunlösliche Polymer ausgewählt aus der Gruppe bestehend aus Polystyrol, Poly-α-Methylstyrol, Styrol/Alkylacrylat-Copolymeren, insbesondere Styrol/n-Butylacrylat-Copolymeren, Styrol/Alkylmethacrylat-Copolymeren, α-Methylstyrol/Alkylacrylat-Copolymeren, α-Methylstyrol/Alkylmethacrylat-Copolymeren, Poly(alkyl)methacrylaten, Polyethylen, EthylenNinylacetat-Copolymeren, Ethylen/Acrylat-Copolymeren, Polyvinylchlorid, Polyalkylnitril und Polyvinylacetat, Polyurethanen, Styrol-Butadien-Copolymeren und Styrol-Acrylnitril-Butadien-Copolymeren.

Besonders bevorzugt ist das mindestens eine im Wesentlichen wasserunlösliche Polymer ausgewählt aus Styrol/Alkylacrylat-Copolymeren, insbesondere Styrol/n-Butylacrylat-Copolymeren, und Styrol/Alkylmethacrylat-Copolymeren.

Geeignete in den Styrol/Alkylacrylat-Copolymeren eingesetzte Alkylacrylate sind z. B. n-Butylacrylat, iso-Butylacrylat, tert.-Butylacrylat, Ethylacrylat, 2-Ethylhexylacrylat, n-Hexylacrylat, 2-Hydroxyethylacrylat, Hydroxypropylacrylat, Laurylacrylat, Methylacrylat und n-Propylacrylat, wobei n-Butylacrylat, Ethylacrylat, Methylacrylat und 2-Ethylhexylacrylat bevorzugt sind.

Geeignete in den Styrol/Alkylmethacrylat-Copolymeren eingesetzte Alkylmethacrylate sind z. B. n-Butylmetharylat, iso-Butylmethacrylat, tert.-Butylmethacrylat, Ethylhexylmethacrylat, Glycidylmethacrylat, Hydroxymethacrylat, Hydroxypropylmethacrylat, n-Propylacrylat, i-Propylacrylat und n-Pentylmethacrylat, bevorzugt n-Butylmethacrylat, Ethylhexylmethacrylat und Methylmethacrylat.

Der Anteil der verschiedenen Monomereinheiten in den vorstehend genannten Copolymeren ist variabel (und abhängig von der gewünschten Glasübergangstemperatur). Im Falle der Styrol/n-Butylacrylat-Copolymere beträgt der Anteil an Styrol in den Copolymeren im Allgemeinen 30 bis 100 Gew.-%, bevorzugt 40bis 95 Gew.-%, und der Anteil an n-Butylacrylat 0 bis 70 Gew.-%, bevorzugt 5 bis 60 Gew.-%, wobei die Gesamtsumme an Styrol und Alkylacrylat bzw. Alkylmethacrylat 100 Gew.-% beträgt.

Die vorstehend genannten im Wesentlichen wasserunlöslichen Polymere sind kommerziell erhältlich bzw. können gemäß dem Fachmann bekannten Verfahren hergestellt werden. In einer bevorzugten Ausführungsform der vorliegenden Erfindung werden im Wesentlichen wasserunlösliche Polymere eingesetzt, die durch Emulsionspolymerisation hergestellt werden. Der bei der Emulsionspolymerisation erhaltene Polymerlatex kann direkt in dem erfindungsgemäßen Elektrospinnverfahren als kolloidale Dispersion eingesetzt werden.

Das mindestens eine im Wesentlichen wasserunlösliche Polymer kann in unvernetzter, teilweise vernetzter oder vollständig vernetzter Form in der kolloidalen Dispersion eingesetzt werden, sofern dessen Löslichkeit in Wasser weniger als 0,1 Gew.-% beträgt.

In einer Ausführungsform der vorliegenden Erfindung ist das mindestens eine in der kolloidalen Dispersion in dem erfindungsgemäßen Verfahren eingesetzte im Wesentlichen wasserunlösliche Polymer teilweise oder vollständig vernetzt, wobei die Vernetzung durch intrapartikuläre Vernetzung erfolgt.

Die intrapartikuläre Vernetzung des wenigstens einen im Wesentlichen wasserunlöslichen Polymers erfolgt im Allgemeinen durch Zugabe von mindestens einem Vernetzer (vernetzendem Monomer) während der Herstellung des im Wesentlichen wasserunlöslichen Polymers durch Polymerisation der entsprechenden Monomere zu der Monomermischung. Geeignete Vernetzer sowie geeignete Mengen an Vernetzer sind dem Fachmann bekannt und z. B. in Emulsion polymerisation and emulsion polymers, Edited by. P. Lovell, M. EI-Aasser, J. Wiley, 1997 genannt. Geeignete Vernetzer sind im Allgemeinen Monomere, die zwei, gegebenenfalls auch drei oder mehr, zur Copolymerisation befähigte ethylenische Doppelbindungen enthalten, die nicht in den 1,3-Stellungen konjugiert sind. Geeignete Vernetzer sind Verbindungen mit zwei oder mehreren ethylenisch ungesättigten Gruppen, wie beispielsweise Diacrylate oder Dimethacrylate von mindestens zweiwertigen gesättigten Alkoholen, wie z. B. Ethylenglykoldiacrylat, Ethylenglykoldimethacrylat, 1,2-Propylenglykoldiacrylat, 1,2-Propylenglykoldimethacrylat, Butandiol-1,4-diacrylat, Butandiol-1,4-dimethacrylat, Hexandioldiacrylat, Hexandioldimethacrylat, Neopentylglykoldiacrylat, Neopentylglykoldimethacrylat, 3-Methylpentandioldiacrylat und 3-Methylpentandioldimethacrylat. Auch die Acrylsäure- und Methacrylsäureester von Alkoholen mit mehr als 2 OH-Gruppen können als Vernetzer eingesetzt werden, z. B. Trimethylolpropantriacrylat oder Trimethylolpropantrimethacrylat. Eine weitere Klasse von Vernetzern sind Diacrylate oder Dimethacrylate von Polyethylenglykolen oder Polypropylenglykolen mit Molekulargewichten von jeweils 200 bis 9.000.

Außer den Homopolymerisaten des Ethylenoxids bzw. Propylenoxids können auch Blockcopolymerisate aus Ethylenoxid und Propylenoxid oder Copolymerisate aus Ethylenoxid und Propylenoxid eingesetzt werden, die die Ethylenoxid- und Propylenoxid-Einheiten statistisch verteilt enthalten. Auch die Oligomeren des Ethylenoxids bzw. Propylenoxids sind für die Herstellung der Vernetzer geeignet, z. B. Diethylenglykoldiacrylat, Diethylenglykoldimethacrylat, Triethylenglykoldiacrylat, Triehtylenglykoldimethacrylat, Tetraethylenglykoldiacrylat und/oder Tetraethylenglykoldimethacrylat.

Als Vernetzer eignen sich weiterhin Vinylacrylat, Vinylmethacrylat, Vinylitaconat, Adipinsäuredivinylester, Butandioldivinylether, Trimethylolpropantrivinylether, Allyl-acrylat, Allylmethacrylat, Pentaerithrittriallylether, Triallylsaccharose, Pentaallylsucrose, Methylenbis(meth)acrylamid, Divinylethylenharnstoff, Divinylpropylenharnstoff, Divinylbenzol, Divinyldioxan, Triallylcyanourat, Tetraallylsilan, Tetravinylsilan und Bis- oder Polyacrylsiloxane (z. B. Tegomere® der Th. Goldschmidt AG).

Bevorzugt geeignete Vernetzer sind z. B. Divinyl-Verbindungen wie Divinyl-Benzol, Diallyl- und Triallyl-Verbindungen wie Diallylmaleat, Diallylfumarat, Diallylphthalat, Triallylcyanurat oder Triallylisocyanurat, Polyallyl-Verbindungen wie Polyallylmethacrylat, Allylester der Acryl- und Methacrylsäure, Dihydrodicyclopentadienylacrylat (DCPA), Divinylester von Dicarbonsäuren wie der Bernsteinsäure und der Adipinsäure, Diallyl- und Divinylether funktioneller Alkohole wie des Ethylenglycols und des Butan-1,4-diols wie z.B. Ethylenglycoldimethacrylat, Pentaerythritoltetraacrylat. Des Weiteren ist der Acrylsäureester des Tricyclodecenylalkohols als Vernetzer geeignet (siehe DE-A 12 60 135).

Die Menge an geeignetem Vernetzer beträgt im Allgemeinen 0,01 bis 20 Gew.-%, bevorzugt 0,01 bis 10 Gew.-%.

Das erhaltene Polymer kann vollständig vernetzt sein, d. h., alle (100%) der zur Vernetzung geeigneten Gruppen des Polymers sind vernetzt, oder teilweise vernetzt, d. h. nur einige 50 bis 100%, bevorzugt 60 bis 98%) der zur Vernetzung geeigneten Gruppen des Polymers sind vernetzt.

Besonders gute Ergebnisse werden in dem erfindungsgemäßen Verfahren mit kolloidalen Polymersuspensionen erhalten, wobei der durchschnittliche gewichtsmittlere Teilchendurchmesser des wenigstens einen im Wesentlichen wasserunlöslichen Polymers im Allgemeinen von 1 nm bis 2,5 µm, bevorzugt von 10 nm bis 1,2 µm, besonders bevorzugt von 15 nm bis 1 µm beträgt. Der durchschnittliche gewichtsmittlere Teilchendurchmesser von durch Emulsionspolymerisation hergestellten Latexpartikel, die in einer bevorzugten Ausführungsform in dem erfindungsgemäßen Verfahren eingesetzt werden, beträgt im Allgemeinen von 30 nm bis 2,5 µm, bevorzugt von 50 nm bis 1,2 µm (bestimmt nach W. Scholtan und H. Lange in Kolloid-Z. und Polymere 250 (1972), S. 782-796 mittels Ultrazentrifuge). Ganz besonders bevorzugt werden kolloidale Polymersuspensionen, insbesondere Latices, eingesetzt, worin die Polymerpartikel einen gewichtsmittleren Teilchendurchmesser von 20 nm bis 500 nm, insbesondere ganz besonders bevorzugt 30 nm bis 250 nm aufweisen.

Die erfindungsgemäß bevorzugt eingesetzte kolloidale Suspension kann Teilchen mit monomodaler Teilchengrößenverteilung der Polymerteilchen oder mit bi- oder polymodaler Teilchengrößenverteilung aufweisen. Die Begriffe mono-, bi- und polymodale Teilchengrößenverteilung sind dem Fachmann bekannt.

Sofern der erfindungsgemäß einzusetzende Latex auf zwei oder mehr Monomeren basiert, können die Latexpartikel auf jede dem Fachmann bekannte Art und Weise angeordnet sein. Lediglich beispielsweise seien Teilchen mit Gradienten-Struktur, Kern-Mantel-Struktur, Salami-Struktur, Multikern-Struktur, Mehrschicht-Struktur und Himbeermorphologie genannt.

Unter dem Begriff Latex ist auch die Mischung zweier oder mehrerer Latices zu verstehen. Die Herstellung der Mischung kann durch alle dafür bekannten Verfahren erfolgen, z.B. durch Vermischen zweier Latices zu jedem Zeitpunkt vor dem Verspinnen.

Gemäß einer weiteren bevorzugten Ausführungsform der vorliegenden Erfindung enthält die kolloidale Dispersion neben dem wenigstens einen wasserunlöslichen Polymer zusätzlich wenigstens ein wasserlösliches Polymer, wobei unter wasserlöslichem Polymer im Sinne der vorliegenden Erfindung ein Polymer mit einer Löslichkeit in Wasser von mindestens 0,1 Gew.-% verstanden wird.

Ohne an eine Theorie gebunden zu sein, kann das bevorzugt zusätzlich in den kolloidalen Dispersionen vorliegende wenigstens eine wasserlösliche Polymer als so genanntes Templatpolymer dienen. Mit Hilfe des Templatpolymers wird die Faserbildung aus der kollodialen Polymerdispersion (Elektrospinning) gegenüber einem Versprühen (Elektrospraying) weiter begünstigt. Das Templatpolymer dient dabei als eine Art "Verdicker" für die im Wesentlichen wasserunlöslichen Polymere der kolloidalen Dispersion. Nach der Herstellung der Polymerfasern gemäß dem erfindungsgemäßen Verfahren wird das wasserlösliche Polymer in einer bevorzugten Ausführungsform des erfindungsgemäßen Verfahrens z. B. durch Waschen/Extraktion mit Wasser entfernt.

Nach Entfernung der wasserlöslichen Polymere werden wasserunlösliche Polymerfasern, insbesondere Nano- und Mikrofasern, erhalten, ohne Desintegration der Polymerfasern.

Bei dem wasserlöslichen Polymer kann es sich um ein Homopolymer, Copolymer, Blockpolymer, Pfropfcopolymer, Sternpolymer, hochverzweigtes Polymer, Dendrimer oder eine Mischung aus zwei oder mehreren der vorgenannten Polymertypen handeln. Nach den Erkenntnissen der vorliegenden Erfindung beschleunigt/begünstigt der Zusatz wenigstens eines wasserlöslichen Polymers nicht nur die Faserbildung. Es wird vielmehr auch die Qualität der erhaltenen Fasern deutlich verbessert.

Grundsätzlich können der kolloidalen Dispersion wenigstens eines im Wesentlichen wasserunlöslichen Polymers in einem wässrigen Medium alle dem Fachmann bekannten wasserlöslichen Polymere zugesetzt sein, wobei insbesondere mit aus der aus Polyvinylalkohol, Polyvinylformamid, Polyvinylamin, Polycarbonsäure (Polyacrylsäure, Polymethacrylsäure), Polyacrylamid, Polyitaconsäure, Poly(2-hydroxyethylacrylat), Poly(N-isopropylacrylamid), Polysulfonsäure (Poly(2-acrylamido-2-methyl-1-propanesulfonsäure) oder PAMPS), Polymethacrylamid, Polyalkylenoxiden, z. B. Polyethylenoxiden; Poly-N-vinylpyrrolidon; Hydroxymethylcellulosen; Hydroxyethylcellulosen; Hydroxypropylcellulosen; Carboxymethylcellulosen; Maleinsäuren; Alginaten; Collagenen; Gelatine, Poly(ethylenimin), Polystyrolsulfonsäure; Kombinationen aufgebaut aus zwei oder mehr der die vorstehend genannten Polymere bildenden Monomereinheiten, Copolymeren aufgebaut aus zwei oder mehr der die vorstehend genannten Polymere bildenden Monomereinheiten, Pfropfcopolymeren aufgebaut aus zwei oder mehr der die vorstehend genannten Polymere bildenden Monomereinheiten, Sternpolymeren aufgebaut aus zwei oder mehr der die vorstehend genannten Polymere bildenden Monomereinheiten, hochverzweigten Polymeren aufgebaut aus zwei oder mehr der die vorstehend genannten Polymere bildenden Monomereinheiten und Dendrimeren aufgebaut aus zwei oder mehr der die vorstehend genannten Polymere bildenden Monomereinheiten bestehenden Gruppe ausgewählten wasserlöslichen Polymeren besonders gute Ergebnisse erzielt werden.

In einer bevorzugten Ausführungsform der vorliegenden Erfindung ist das wasserlösliche Polymer ausgewählt aus Polyvinylalkohol, Polyethylenoxiden, Polyvinylformamid, Polyvinylamin und Poly-N-vinylpyrrolidon.

Die vorstehend genannten wasserlöslichen Polymere sind kommerziell erhältlich bzw. können gemäß dem Fachmann bekannten Verfahren hergestellt werden.

Unabhängig von der Ausführungsform beträgt der Feststoffgehalt der erfindungsgemäß einzusetzenden kolloidalen Dispersion - bezogen auf das Gesamtgewicht der Dispersion - vorzugsweise 5 bis 60 Gew.-%, besonders bevorzugt 10 bis 50 Gew.-% und ganz besonders bevorzugt 10 bis 40 Gew.-%.

In der weiteren Ausführungsform der vorliegenden Erfindung enthält die in dem erfindungsgemäßen Verfahren einzusetzende kolloidale Dispersion umfassend wenigstens ein im Wesentlichen wasserunlösliches Polymer und gegebenenfalls wenigstens ein wasserlösliches Polymer in einem wässrigen Medium, bezogen auf das Gesamtgewicht der Dispersion, 0 bis 25 Gew.-%, besonders bevorzugt 0,5 bis 20 Gew.-% und ganz besonders bevorzugt 1 bis 15 Gew.-%, wenigstens eines wasserlöslichen Polymers.

Somit enthalten die erfindungsgemäß eingesetzten kolloidalen Dispersion in einer bevorzugten Ausführungsform, jeweils bezogen auf die Gesamtmenge der kolloidalen Dispersion,
i) 5 bis 60 Gew.-%, bevorzugt 10 bis 50 Gew.-%, besonders bevorzugt 10 bis 40 Gew.-% wenigstens eines im Wesentlichen wasserunlöslichen Polymers,
ii) 0 bis 25 Gew.-%, bevorzugt 0,5 bis 20 Gew.-%, besonders bevorzugt 1 bis 15 Gew.-% mindestens eines wasserlöslichen Polymers, und
iii) 15 bis 95 Gew.-%, bevorzugt 30 bis 89,5 Gew.-%, besonders bevorzugt 45 bis 89 Gew.-% Wasser,
wobei die Gesamtsumme der unter i), ii) und iii) genannten Komponenten 100 Gew.-% beträgt.

Das Gewichtsverhältnis von im Wesentlichen wasserunlöslichen Polymer zu dem bevorzugt in den kolloidalen Dispersion vorliegenden wasserlöslichen Polymer ist abhängig von den eingesetzten Polymeren. Beispielsweise können das im Wesentlichen wasserunlösliche Polymer und das bevorzugt eingesetzte wasserlösliche Polymer in einem Gew.-Verhältnis von 300 : 1 bis 1 : 5, bevorzugt 100 : 1 bis 1 : 2, besonders bevorzugt von 40 : 1 bis 1 : 1,5 eingesetzt werden.

Die erfindungsgemäß einzusetzende kolloidale Dispersion kann auf alle dem Fachmann bekannte Arten elektroversponnen werden, beispielsweise durch Extrusion der Dispersion, bevorzugt des Latex, unter geringem Druck durch eine mit einem Pol einer Spannungsquelle verbundene Kanüle auf eine in Abstand zu dem Kanülenausgang angeordnete Gegenelektrode. Vorzugsweise wird der Abstand zwischen der Kanüle und der als Kollektor fungierenden Gegenelektrode sowie die Spannung zwischen den Elektroden derart eingestellt, dass sich zwischen den Elektroden ein elektrisches Feld von vorzugsweise 0,1 bis 9 kV/cm, besonders bevorzugt 0,3 bis 6 kV/cm und ganz besonders bevorzugt 0,5 bis 3 kV/cm ausbildet.

Gute Ergebnisse werden insbesondere erhalten, wenn der Innendurchmesser der Kanüle 50 bis 500 µm beträgt.

Je nach Verwendungszweck der hergestellten Fasern kann es zweckmäßig sein, diese nachträglich chemisch miteinander zu verknüpfen oder z.B. durch einen chemischen Vermittler miteinander zu vernetzen. Dadurch lässt sich beispielsweise die Stabilität einer von den Fasern gebildeten Faserlage weiter verbessern, insbesondere in Bezug auf die Wasser- und Temperaturbeständigkeit.

Ein weiterer Gegenstand der vorliegenden Erfindung sind Fasern, insbesondere Nano- und Mesofasern, die mit dem erfindungsgemäßen Verfahren erhältlich sind. Die erfindungsgemäßen Fasern zeichnen sich dadurch aus, dass sie aufgrund der erfindungsgemäßen Auswahl der im Wesentlichen wasserunlöslichen Polymere im Verhältnis zur Verfahrenstemperatur eine gegenüber Fasern, die Polymere aufweisen, die Glasübergangstemperatur von mehr als +/- 15°C ober- oder unterhalb der Verfahrenstemperatur des Elektrospinnverfahrens aufweisen, optimierte strukturelle und/oder mechanische Eigenschaften, insbesondere in Bezug auf Gleichmäßigkeit, Kompaktheit, Elastizität und mechanische und thermische Stabilität, aufweisen.

Vorzugsweise beträgt der Durchmesser der erfindungsgemäßen Fasern 10 nm bis 50 µm, besonders bevorzugt 50 nm bis 2 µm und ganz besonders bevorzugt 100 nm bis 1 µm. Die Länge der Fasern hängt vom Verwendungszweck ab und beträgt in der Regel 50 µm bis hin zu mehreren Kilometern.

Ein wesentlicher Aspekt bezüglich der Anwendung der erfindungsgemäßen Polymerfasern ist - neben guten strukturellen und mechanischen Eigenschaften sowie thermischer Stabilität - der Faserdurchmesser der erfindungsgemäßen Polymerfasern. Der Faserdurchmesser hat einen wesentlichen Einfluss zum Beispiel auf die Porosität von aus den erfindungsgemäßen Polymerfasern hergestellten Filtermedien sowie auf die optischen und haptischen Eigenschaften von z. B. textilen Flächengebilden wie Vliessen, die aus den erfindungsgemäßen Fasern hergestellt werden. Es wurde gefunden, dass der Faserdurchmesser, der unter anderem von den Verfahrensparametern wie Durchflussrate und der Feldstärke des elektrischen Feldes sowie ggf. von dem Durchmesser der eingesetzten Kanüle abhängig ist, des Weiteren von den Materialeigenschaften, z. B. dem Durchmesser der eingesetzten Polymerpartikel, der in dem erfindungsgemäßen Elektrospinnverfahren eingesetzten im Wesentlichen wasserunlöslichen Polymere und dem Verhältnis der in dem Elektrospinnverfahren eingesetzten Komponenten untereinander abhängig ist.

Bei konstanter Spannung, Durchflussrate und einem konstanten Kanülendurchmesser ist der Faserdurchmesser proportional zu dem durchschnittlichen gewichtsmittleren Teilchendurchmesser des in dem erfindungsgemäßen Verfahren eingesetzten im Wesentlichen wasserunlöslichen Polymers. Durch Variation des durchschnittlichen gewichtsmittleren Teilchendurchmessers des mindestens einen im Wesentlichen wasserunlöslichen Polymers ist es somit möglich, den Durchmesser der erfindungsgemäßen Polymerfasern zu beeinflussen.

Somit ist es durch Auswahl des Durchmessers der eingesetzten Polymerpartikel möglich, den Faserdurchmesser der erfindungsgemäßen Polymerfasern zu kontrollieren und gezielt Polymerfasern mit speziellen Faserdurchmessern herzustellen. Geeignete Partikelgrößen (durchschnittliche gewichtsmittlere Teilchendurchmesser) des im Wesentlichen wasserunlöslichen Polymers sind vorstehend genannt. Ganz besonders bevorzugte durchschnittliche gewichtsmittlere Teilchendurchmesser sind 10 bis 500 nm, bevorzugt 10 bis 200 nm, besonders bevorzugt 10 bis 100 nm.

Die erfindungsgemäßen Polymerfasern eignen sich zur weiteren Verarbeitung z.B. durch Verweben der erfindungsgemäßen Polymerfasern zu textilen Flächengebilden.

Ein weiterer Gegenstand der vorliegenden Erfindung sind daher textile Flächengebilde enthaltend Polymerfasern gemäß der vorliegenden Erfindung. Bevorzugte Ausführungsformen der erfindungsgemäßen Polymerfasern sind vorstehend genannt. Die textilen Flächengebilde können ausschließlich aus den erfindungsgemäßen Polymerfasern aufgebaut sein oder neben den erfindungsgemäßen Polymerfasern konventionelle, dem Fachmann bekannte, Fasern enthalten. Es ist z.B. möglich, dass das erfindungsgemäße textile Flächengebilde aus konventionellen Fasern aufgebaut ist und eine Auflage (Schicht) aufweist, die die erfindungsgemäßen Polymerfasern enthält. Es ist des Weiteren z.B. möglich, dass das textile Flächengebilde aus einer Mischung von konventionellen Fasern und erfindungsgemäßen Polymerfasern aufgebaut ist.

Diese textilen Flächengebilde oder auch die erfindungsgemäßen Polymerfasern selbst können für zahlreiche Anwendungen eingesetzt werden. Bevorzugte Anwendungen sind ausgewählt aus der Gruppe bestehend aus dem Einsatz in den folgenden Anwendungen: Filter bzw. Filterteile, Non-Wovens, Vliesstoffe, insbesondere für Gas-, Luft- und/oder Flüssigkeitsfiltration, technische bzw. Haushaltstextilien bzw. Bestandteile oder Beschichtungen solcher Textilien wie Wischtücher, Kosmetiktücher, Kleidung, Medizintextilien, usw., Beschichtungen bzw. Bestandteile von Verpackungen, z. B. Beschichtungen von Papier, zum Einsatz in der Wundheilung, bzw. als Wundauflage, zum Transport bzw. zur Freisetzung von Wirk- und Effektstoffen, z. B. in der Medizin, Landwirtschaft oder Kosmetik, Zellkulturträger, Katalysatorträger, Sensoren bzw. ihre Komponenten, akustische Dämpfer, Vorläufer zur Herstellung von anderen Fasern (organisch, anorganisch), sowie kontinuierlichen Schichten, z. B. Filmen, als Additive für Polymere, Beschichtungen zur Verbesserung der Haptik, der optischen Eigenschaften, z. B. Reflektionseigenschaften, und des Aussehens, Membranherstellung, sowie Adsorber und Absorber von festen, flüssigen und gasförmigen Medien.

In den meisten dieser Anwendungen werden die erfindungsgemäßen Polymerfasern in Form von textilen Flächengebilden eingesetzt. Die Herstellung von textilen Flächengebilden aus den erfindungsgemäßen Polymerfasern ist dem Fachmann bekannt und kann nach allen üblichen Verfahren erfolgen. Es ist jedoch auch möglich, die erfindungsgemäßen Fasern selbst einzusetzen, z. B. als Additive (Füllstoffe) für Polymere oder als Vorläufer zur Herstellung von anderen Fasern und kontinuierlichen Schichten.

Weitere Ziele, Merkmale, Vorteile und Anwendungsmöglichkeiten der Erfindung ergeben sich aus der nachfolgenden Beschreibung von Ausführungsbeispielen und den Zeichnungen. Dabei bilden alle beschriebenen und/oder bildlich dargestellten Merkmale für sich oder in beliebiger Kombination den Gegenstand der Erfindung, unabhängig von ihrer Zusammenfassung in den Ansprüchen oder deren Rückbeziehung.

Es zeigen:
- Fig. 1: eine schematische Darstellung einer zur Durchführung des erfindungsgemäßen Elektrospinnverfahrens geeigneten Vorrichtung,
- Fig. 2: rasterelektronenmikroskopische Aufnahme der gemäß den Beispielen 1, 2 und V3 erhaltenen Fasern mit einem im Wesentlichen wasserunlöslichen Polymer mit einer T_{g} von 6,8°C (Fig. 2a), einer T_{g} von 27,2°C (Fig. 2b) und einer T_{g} von 64,2°C (Fig. 2c),

Die in der Fig. 1 dargestellte, zur Durchführung des erfindungsgemäßen Verfahrens geeignete Vorrichtung zum Elektrospinnen umfasst eine an deren Spitze mit einer mit einem Pol einer Spannungsquelle 1 verbundenen Kapillardüse 2 versehene Spritze 3 zur Aufnahme der erfindungsgemäßen kolloidalen Dispersion 4. Gegenüber dem Ausgang der Kapillardüse 2 ist in einem Abstand von etwa 20 cm eine mit dem anderen Pol der Spannungsquelle 1 verbundene quadratische Gegenelektrode 5 angeordnet, die als Kollektor für die gebildeten Fasern fungiert.

Während des Betriebs der Vorrichtung wird an den Elektroden 2, 5 eine Spannung von 30 kV eingestellt und die kolloidale Dispersion 4 unter einem geringen Druck durch die Kapillardüse 2 der Spritze 3 ausgetragen. Aufgrund der durch das starke elektrische Feld von 0,1 bis 10 kV/cm erfolgenden elektrostatischen Aufladung der im Wesentlichen wasserunlöslichen Polymere in der kolloidalen Dispersion entsteht ein auf die Gegenelektrode 5 gerichteter Materialstrom, der sich auf dem Wege zur Gegenelektrode 5 unter Faserbildung 6 verfestigt, infolge dessen sich auf der Gegenelektrode 5 Fasern 7 mit Durchmessern im Mikro- und Nanometerbereich abscheiden.

Mit der vorgenannten Vorrichtung wird erfindungsgemäß eine kolloidale Dispersion wenigstens eines im Wesentlichen wasserunlöslichen Polymers und mindestens eines nichtionischen Tensids in einem wässrigen Medium elektroversponnen.

Die Bestimmung des Feststoffgehaltes innerhalb der Dispersion erfolgt gravimetrisch mittels eines Mettler Toledo HR73 Halogen Moisture Analyser, indem ca. 1 ml der Probe innerhalb von 2 Minuten auf 200 °C aufgeheizt wird und die Probe bis zur Gewichtskonstanz getrocknet und anschließend gewogen wird.

Die mittlere Teilchengröße ist der Gewichtsmittelwert d₅₀, bestimmt mittels einer analytischen Ultrazentrifuge (nach W. Scholtan und H. Lange in Kolloid-Z. und Polymere 250 (1972), S. 782-796).

Die Größe, d.h. der Durchmesser und die Länge der Fasern, wird durch Auswertung elektronenmikroskopischer Aufnahmen bestimmt.

### 1. Herstellung der kolloidalen Dispersionen

### 1.1 Allgemeine Vorschrift

Der in den nachfolgenden Beispielen eingesetzte Polymerlatex enthält ein Styrol/n-Butylacrylat-Copolymer in einer Menge von ca. 40 Gew.-% (Beispiel 1 : 38,9 Gew.-%, Beispiel 2: 37,5 Gew.-%, Beispiel V3: 38,6 Gew.-%), bezogen auf das Gesamtgewicht des Polymerlatex. Die mittlere Teilchengröße (Gewichtsmittlwert, d₅₀) beträgt 131 nm (Beispiel 1), 137 nm (Beispiel 2) bzw. 149 nm (Beispiel V3). Die Copolymere sind aus 35 Gew.-% Styrol und 65 Gew.-% n-Butylacrylat (Beispiel 1), 50 Gew.-% Styrol und 50 Gew.-% n-Butylacrylat (Beispiel 2) und 70 Gew.-% Styrol und 30 Gew.-% n-Butylacrylat (Beispiel V3) aufgebaut. Beispiel V3 stellt in dem vorliegenden Verfahren ein Vergleichsbeispiel dar. Während das Copolymer gemäß Beispiel 1 eine T_{g} von 6,8°C aufweist und das Copolymer in Beispiel 2 eine T_{g} von 27,2°C aufweist, weist das Copolymer gemäß Beispiel V3 eine T_{g} von 64,2°C auf. Das Verfahren wird bei 19°C durchgeführt, so dass die T_{g} des Copolymers gemäß Beispiel V3 außerhalb des beanspruchten Bereichs liegt.

Die Herstellung von Polymerlatices enthaltend die genannten Copolymere erfolgt nach üblichen, dem Fachmann bekannten Verfahren. Dabei wird üblicherweise ein Polymerlatex mit einem Gehalt an Styrol/n-Butylacrylat-Copolymer von > 30 Gew.-% erhalten, der anschließend mit Wasser auf die gewünschte Konzentration verdünnt wird.

Als wasserlösliches Polymer wird Poly(vinylalkohol) (PVA) mit einem gewichtsmittleren Molekulargewicht (M_{w}) von 145000 g/mol, das zu 99 % hydrolysiert ist (MOWIOL^{®}28 - 99 von Kuraray Specialities Europe KSE) eingesetzt.

Die Herstellung der zum Elektroverspinnen eingesetzten kolloidalen Dispersionen erfolgt durch Mischen eines ein Styrol/n-Butylacrylat-Copolymer enthaltenden Latex mit Wasser. Der Feststoffgehalt der zu verspinnenden Dispersion beträgt 19,4 Gew.-%. Zu dem Polymerlatex wird der vorstehend genannte Polyvinylalkohol gegeben, in wässriger Lösung (10 gew.-%ig), so dass die zu verspinnende kolloidale Dispersion ca. 4,8 Gew.-% PVA enthält und das Gewichtsverhältnis von Styrol/n-Butylacrylat-Copolymer zu Polyvinylalkohol (PVA) in der Mischung ca. 80 : 20 beträgt.

In einem Vergleichsversuch wird eine entsprechende kolloidale Dispersion basierend auf Polystyrol (T_{g} = 107°C) versponnen (Beispiel V4).

### 1.2 Beispieldispersionen

In Tabelle 1 sind die zu verspinnenden kolloidalen Dispersionen zusammengefasst:

| Beispiel | Menge Copolymer²⁾ | Menge PVA²⁾ [Gew.-%] | T_{g} [°C]³⁾ |
|---|---|---|---|
| 1 | 19,4 Gew.-% | 4,8 Gew.-% | 6,8°C |
| 2 | 19,4 Gew.-% | 4,8 Gew.-% | 27,2°C |
| V3¹⁾ | 19,4 Gew.-% | 4,8 Gew.-% | 64,2°C |
| V4¹⁾ | 17,9 | 4,5 | 107°C |

| | | | |
|---|---|---|---|
| ¹⁾ Vergleich ²⁾ Styrol/n-Butylacrylat-Copolymer gemäß den Beispielen 1, 2, V3 und Polystyrol gemäß Beispiel V4 bezogen auf das Gesamtgewicht der Dispersion ³⁾ Das E-Modul wurde mittels einem "Minimat microtensile tester" (Polymer Laboratories Ltd., UK) an Proben von 10 mm Länge und einem Abstand von 5 mm bei Raumtemperatur mit einer Geschwindigkeit von 0,2 mm/min gemessen. | | | |

### 2. Elektroverspinnen der hergestellten Dispersionen

Die gemäß Ziffer 1 hergestellten kolloidalen Dispersionen 1, 2, V3 und V4 werden in der in Figur 1 dargestellten Vorrichtung elektroversponnen.

Die Dispersion wird dabei bei einer Temperatur von 19°C durch eine Spritze 3 mit einer an deren Spitze vorgesehenen Kapillardüse 2 mit einem Innendurchmesser von 0,3 mm mit einem Probenvorschub von 0,5 ml/h gefördert, wobei der Abstand der Elektroden 2, 5 200 mm beträgt und zwischen den Elektroden eine Spannung von 30 kV angelegt wird. Die erhaltenen Fasern werden zur Entfernung des wasserlöslichen Polymers 17 Stunden bei Raumtemperatur mit Wasser behandelt.

In Figur 2 sind die rasterelektronenmikroskopischen Aufnahmen der aus den kolloidalen Dispersionen 1 (links, Fig. 2a), 2 (mitte, Fig. 2b) und V3 (rechts, Fig. 2c) hergestellten Fasern dargestellt.

Wie aus Figur 2 ersichtlich ist, werden bei Einsatz von Copolymeren, die eine T_{g} in einem Bereich von maximal 15°C oberhalb bis maximal 15°C unterhalb der Verfahrenstemperatur aufweisen, gleichmäßigere Polymerfasern erhalten (Fig. 2a, Fig. 2b) als bei Einsatz von Copolymeren, dessen T_{g} außerhalb des genannten Bereichs liegt (Fig. 2c).

Das E-Modul der erfindungsgemäßen Fasern gemäß Beispiel 1 beträgt 9 MPa, während das E-Modul von Fasern gemäß Beispiel V4 1,2 MPa beträgt. Die erfindungsgemäßen Fasern zeichnen sich somit durch eine hohe Elastizität aus.

### Bezugszeichenliste

- 1: Spannungsquelle
- 2: Kapillardüse
- 3: Spritze
- 4: kolloidale Dispersion
- 5: Gegenelektrode
- 6: Faserbildung
- 7: Fasermatte

## Patentansprüche

1. Verfahren zur Herstellung von Polymerfasern, wobei eine kolloidale Dispersion wenigstens eines im Wesentlichen wasserunlöslichen Polymers in einem wässrigen Medium bei einer Verfahrenstemperatur von 5 bis 90°C elektroversponnen wird, **dadurch gekennzeichnet, dass** das wenigstens eine im Wesentlichen wasserunlösliche Polymer eine Glasübergangstemperatur T_{g}, gemessen mittels DSC, aufweist, die in einem Bereich von maximal 15°C oberhalb bis maximal 15°C unterhalb der Verfahrenstemperatur liegt.

2. Verfahren nach Anspruch 1, **dadurch gekennzeichnet, dass** das mindestens eine im Wesentlichen wasserunlösliche Polymer eine T_{g} in einem Bereich von mindestens -10°C bis maximal 105°C aufweist, wobei die T_{g} des Polymers in einem Bereich von maximal 15°C oberhalb bis maximal 15°C unterhalb der Verfahrenstemperatur liegt.

3. Verfahren nach Anspruch 1 oder 2, **dadurch gekennzeichnet, dass** das mindestens eine im Wesentlichen wasserunlösliche Polymer ausgewählt ist aus der Gruppe bestehend aus Homo- und Copolymerisaten von aromatischen Vinylverbindungen, Homo- und Copolymerisaten von Alkylacrylaten, Homo- und Copolymerisaten von Alkylmethacrylaten, Homo- und Copolymerisaten von α-Olefinen, Homo- und Copolymere von aliphatischen Dienen, Homo- und Copolymerisaten von Vinylhalogeniden, Homo- und Copolymerisaten von Vinylacetaten, Homo- und Copolymerisaten von Acrylnitrilen, Homo- und Copolymerisaten von Urethanen, Homo- und Copolymerisaten von Vinylamiden und Copolymeren aufgebaut aus zwei oder mehr der die vorstehend genannten Polymere bildenden Monomereinheiten.

4. Verfahren nach Anspruch 3, **dadurch gekennzeichnet, dass** das mindestens eine im Wesentlichen wasserunlösliche Polymer ausgewählt ist aus Styrol/Alkylacrylat-Copolymeren und Styrol/Alkylmethacrylat-Copolymeren.

5. Verfahren nach einem der Ansprüche 1 bis 4, **dadurch gekennzeichnet, dass** das mindestens eine im Wesentlichen wasserunlösliche Polymer in unvernetzter, teilweise vernetzter oder vollständig vernetzter Form in der kolloidalen Dispersion eingesetzt wird.

6. Verfahren nach einem der Ansprüche 1 bis 5, **dadurch gekennzeichnet, dass** der durchschnittliche gewichtsmittlere Teilchendurchmesser des wenigstens einen im Wesentlichen wasserunlöslichen Polymers zwischen 1 nm und 2,5 µm beträgt.

7. Verfahren nach einem der Ansprüche 1 bis 6, **dadurch gekennzeichnet, dass** die kolloidale Dispersion zusätzlich mindestens ein wasserlösliches Polymer mit einer Löslichkeit in Wasser von mindestens 0,1 Gew.-% enthält.

8. Verfahren nach Anspruch 7, **dadurch gekennzeichnet, dass** das wasserlösliche Polymer aus der aus Homopolymeren, Copolymeren, Pfropfcopolymeren, Sternpolymeren, hochverzweigten Polymeren und Dendrimeren bestehenden Gruppe ausgewählt ist.

9. Verfahren nach Anspruch 7 oder 8, **dadurch gekennzeichnet, dass** das wasserlösliche Polymer aus der aus Polyvinylalkohol, Polyvinylformamid, Polyvinylamin, Polycarbonsäure, Polyacrylamid, Polyitaconsäure, Poly(2-hydroxyethylacrylat), Poly(N-isopropylacrylamid), Polysulfonsäure, Polymethacrylamid, Polyalkylenoxiden; Poly-N-vinylpyrrolidon; Hydroxymethylcellulosen; Hydroxyethylcellulosen; Hydroxypropylcellulosen; Carboxymethylcellulosen; Maleinsäuren; Alginaten; Collagenen; Gelatine, Poly(ethylenimin), Polystyrolsulfonsäure; Kombinationen aufgebaut aus zwei oder mehr der die vorstehend genannten Polymere bildenden Monomereinheiten, Copolymeren aufgebaut aus zwei oder mehr der die vorstehend genannten Polymere bildenden Monomereinheiten, Pfropfcopolymeren aufgebaut aus zwei oder mehr der die vorstehend genannten Polymere bildenden Monomereinheiten, Sternpolymeren aufgebaut aus zwei oder mehr der die vorstehend genannten Polymere bildenden Monomereinheiten, hochverzweigten Polymeren aufgebaut aus zwei oder mehr der die vorstehend genannten Polymere bildenden Monomereinheiten und Dendrimeren aufgebaut aus zwei oder mehr der die vorstehend genannten Polymere bildenden Monomereinheiten bestehenden Gruppe ausgewählt ist.

10. Verfahren nach einem der Ansprüche 1 bis 9, **dadurch gekennzeichnet, dass** der Feststoffgehalt der kolloidalen Dispersion, bezogen auf das Gesamtgewicht der Dispersion, 5 bis 60 Gew.-%, bevorzugt 10 bis 50 Gew.-%, besonders bevorzugt 10 bis 40 Gew.-% beträgt.

11. Verfahren nach einem der Ansprüche 1 bis 10, **dadurch gekennzeichnet, dass** die kolloidale Dispersion, bezogen auf das Gesamtgewicht der Dispersion, 0 bis 25 Gew.-%, bevorzugt 0,5 bis 20 Gew.-% und besonders bevorzugt 1 bis 15 Gew.-% eines wasserlöslichen Polymers enthält.

12. Faser erhältlich durch ein Verfahren gemäß einem der Ansprüche 1 bis 11.

13. Faser nach Anspruch 12, **dadurch gekennzeichnet, dass** diese einen Durchmesser von 10 nm bis 50 µm, bevorzugt von 50 nm bis 2 µm und besonders bevorzugt von 100 nm bis 1 µm aufweist.

14. Faser nach Anspruch 12 oder 13, **dadurch gekennzeichnet, dass** diese eine Länge von mindestens 50 µm aufweist.

15. Textiles Flächengebilde enthaltend Fasern gemäß einem der Ansprüche 12 bis 14.

16. Verwendung von Fasern nach einem der Ansprüche 12 bis 14 oder von textilen Flächengebilden gemäß Anspruch 15 für den Einsatz in den folgenden Anwendungen: Filter bzw. Filterteile, Non-Wovens, Vliesstoffe, technische bzw. Haushaltstextilien bzw. Bestandteile oder Beschichtungen solcher Textilien, Medizintextilien, Beschichtungen bzw. Bestandteile von Verpackungen, zum Einsatz in der Wundheilung, bzw. als Wundauflage, zum Transport bzw. zur Freisetzung von Wirk- und Effektstoffen, Zellkulturträger, Katalysatorträger, Sensoren bzw. ihre Komponenten, akustische Dämpfer, Vorläufer zur Herstellung von anderen Fasern, sowie kontinuierlichen Schichten, als Additive für Polymere, Beschichtungen zur Verbesserung der Haptik, der optischen Eigenschaften und des Aussehens, Membranherstellung, sowie Adsorber und Absorber von festen, flüssigen und gasförmigen Medien.

## Claims

1. A process for producing polymer fibers by electrospinning a colloidal dispersion of at least one essentially water-insoluble polymer in an aqueous medium at a process temperature of from 5 to 90°C, wherein the at least one essentially water-insoluble polymer has a glass transition temperature T_{g}, measured by means of DSC, which is within a range of from not more than 15°C above to not more than 15°C below the process temperature.

2. The process according to claim 1, wherein the at least one essentially water-insoluble polymer has a T_{g} within a range from at least -10°C to not more than 105°C, the T_{g} of the polymer being within a range of from not more than 15°C above to not more than 15°C below the process temperature.

3. The process according to claim 1 or 2, wherein the at least one essentially water-insoluble polymer is selected from the group consisting of homo- and copolymers of aromatic vinyl compounds, homo- and copolymers of alkyl acrylates, homo- and copolymers of alkyl methacrylates, homo- and copolymers of α-olefins, homo- and copolymers of aliphatic dienes, homo- and copolymers of vinyl halides, homo- and copolymers of vinyl acetates, homo- and copolymers of acrylonitriles, homo- and copolymers of urethanes, homo- and copolymers of vinylamides, and copolymers formed from two or more of the monomer units forming the aforementioned polymers.

4. The process according to claim 3, wherein the at least one essentially water-insoluble polymer is selected from styrene/alkyl acrylate copolymers and styrene/alkyl methacrylate copolymers.

5. The process according to any of claims 1 to 4, wherein the at least one essentially water-insoluble polymer is used in the colloidal dispersion in uncrosslinked, partly crosslinked or fully crosslinked form.

6. The process according to any of claims 1 to 5, wherein the average weight-average particle diameter of the at least one essentially water-insoluble polymer is between 1 nm and 2.5 µm.

7. The process according to any of claims 1 to 6, wherein the colloidal dispersion additionally comprises at least one water-soluble polymer having a solubility in water of at least 0.1 % by weight.

8. The process according to claim 7, wherein the water-soluble polymer is selected from the group consisting of homopolymers, copolymers, graft copolymers, star polymers, highly branched polymers and dendrimers.

9. The process according to claim 7 or 8, wherein the water-soluble polymer is selected from the group consisting of polyvinyl alcohol, polyvinylformamide, polyvinylamine, polycarboxylic acid, polyacrylamide, polyitaconic acid, poly(2-hydroxyethyl acrylate), poly(N-isopropylacrylamide), polysulfonic acid, polymethacrylamide, polyalkylene oxides; poly-N-vinylpyrrolidone; hydroxymethylcelluloses; hydroxyethylcelluloses; hydroxypropylcelluloses; carboxymethylcelluloses; maleic acids; alginates; collagens; gelatin, poly(ethyleneimine), polystyrenesulfonic acid; combinations formed from two or more of the monomer units forming the aforementioned polymers, copolymers formed from two or more of the monomer units forming the aforementioned polymers, graft copolymers formed from two or more of the monomer units forming the aforementioned polymers, star polymers formed from two or more of the monomer units forming the aforementioned polymers, highly branched polymers formed from two or more of the monomer units forming the aforementioned polymers, and dendrimers formed from two or more of the monomer units forming the aforementioned polymers.

10. The process according to any of claims 1 to 9, wherein the solids content of the colloidal dispersion, based on the total weight of the dispersion, is from 5 to 60% by weight, preferably from 10 to 50% by weight, more preferably from 10 to 40% by weight.

11. The process according to any of claims 1 to 10, wherein the colloidal dispersion, based on the total weight of the dispersion, comprises from 0 to 25% by weight, preferably from 0.5 to 20% by weight and more preferably from 1 to 15% by weight of a water-soluble polymer.

12. A fiber obtainable by a process according to any of claims 1 to 11.

13. The fiber according to claim 12, which has a diameter of from 10 nm to 50 µm, preferably of from 50 nm to 2 µm and more preferably of from 100 nm to 1 µm.

14. The fiber according to claim 12 or 13, which has a length of at least 50 µm.

15. A textile fabric comprising fibers according to any of claims 12 to 14.

16. The use of fibers according to any of claims 12 to 14 or of textile fabrics according to claim 15 for use in the following applications: filters or filter parts, nonwovens, fleeces, industrial or domestic textiles or constituents or coatings of such textiles, medical textiles, coatings or constituents of packaging, for use in wound healing, or as a wound covering, for transport or for release of active ingredients and effect substances, cell culture carriers, catalyst supports, sensors or components thereof, acoustic dampers, precursors for producing other fibers, and also continuous layers, as additives for polymers, coatings for improving sensory properties, optical properties and appearance, membrane production, and adsorbers and absorbers of solid, liquid and gaseous media.

## Revendications

1. Procédé pour la préparation de fibres polymères, où une dispersion colloïdale d'au moins un polymère essentiellement insoluble dans l'eau est filé électriquement dans un milieu aqueux à une température de 5 à 90°C, **caractérisé en ce que** ledit au moins un polymère essentiellement insoluble dans l'eau présente une température de transition vitreuse T_{g}, mesurée par DSC, qui se situe dans une plage d'au maximum 15°C au-dessus à au maximum 15°C au-dessous de la température de procédé.

2. Procédé selon la revendication 1, **caractérisé en ce que** ledit au moins un polymère essentiellement insoluble dans l'eau présente une T_{g} dans une plage d'au moins -10°C à au maximum 105°C, la T_{g} du polymère se situant dans une plage d'au maximum 15°C au-dessus à au maximum 15°C au-dessous de la température de procédé.

3. Procédé selon la revendication 1 ou 2, **caractérisé en ce que** ledit au moins un polymère essentiellement insoluble dans l'eau est choisi dans le groupe constitué par les homopolymères et les copolymères de composés de vinyle aromatiques, les homopolymères et les copolymères d'acrylates d'acryle, les homopolymères et les copolymères de méthacrylates d'alkyle, les homopolymères et les copolymères d'α-oléfines, les homopolymères et les copolymères de diènes aliphatiques, les homopolymères et les copolymères d'halogénures de vinyle, les homopolymères et les copolymères d'acétates de vinyle, les homopolymères et les copolymères d'acrylonitriles, les homopolymères et les copolymères d'uréthanes, les homopolymères et les copolymères de vinylamides et les copolymères formés à partir d'une ou de plusieurs des unités monomères formant les polymères susmentionnés.

4. Procédé selon la revendication 3, **caractérisé en ce que** ledit au moins un polymère essentiellement insoluble dans l'eau est choisi parmi les copolymères de styrène/acrylate d'alkyle et les copolymères de styrène/méthacrylate d'alkyle.

5. Procédé selon l'une quelconque des revendications 1 à 4, **caractérisé en ce que** ledit au moins un polymère essentiellement insoluble dans l'eau est utilisé sous forme non réticulée, partiellement réticulée ou complètement réticulée dans la dispersion colloïdale.

6. Procédé selon l'une quelconque des revendications 1 à 5, **caractérisé en ce que** le diamètre moyen pondéral des particules dudit au moins un polymère essentiellement insoluble dans l'eau est situé entre 1 nm et 2,5 µm.

7. Procédé selon l'une quelconque des revendications 1 à 6, **caractérisé en ce que** la dispersion colloïdale contient en outre au moins un polymère soluble dans l'eau présentant une solubilité dans l'eau d'au moins 0,1% en poids.

8. Procédé selon la revendication 7, **caractérisé en ce que** le polymère soluble dans l'eau est choisi dans le groupe constitué par les homopolymères, les copolymères, les copolymères greffés, les polymères en étoile, les polymères hautement ramifiés et les dendrimères.

9. Procédé selon la revendication 7 ou 8, **caractérisé en ce que** le polymère soluble dans l'eau est choisi dans le groupe constitué par le poly(alcool vinylique), le polyvinylformamide, la polyvinylamine, le poly(acide carboxylique), le polyacrylamide, le poly(acide itaconique), le poly(acrylate de 2-hydroxyéthyle), le poly(N-isopropylacrylamide), le poly(acide sulfonique), le polyméthacrylamide, les poly(oxydes d'alkylène) ; la poly-N-vinylpyrrolidone ; les hydroxyméthylcelluloses ; les hydroxyéthylcelluloses ; les hydroxypropylcelluloses ; les carboxyméthylcelluloses ; les acides maléiques ; les alginates ; les collagènes ; les gélatines, la poly(éthylèneimine), le poly(acide styrènesulfonique); les combinaisons formées par deux ou plus de deux des unités monomères formant les polymères susmentionnés, les copolymères formés par deux ou plus de deux des unités monomères formant les polymères susmentionnés, les copolymères greffés formés par deux ou plus de deux des unités monomères formant les polymères susmentionnés, les polymères en étoile formés par deux ou plus de deux des unités monomères formant les polymères susmentionnés, les polymères hautement ramifiés formés par deux ou plus de deux des unités monomères formant les polymères susmentionnés et les dendrimères formés par deux ou plus de deux des unités monomères formant les polymères susmentionnés.

10. Procédé selon l'une quelconque des revendications 1 à 9, **caractérisé en ce que** la teneur en solides de la dispersion colloïdale, par rapport au poids total de la dispersion, est de 5 à 60% en poids, de préférence de 10 à 50% en poids, de manière particulièrement préférée de 10 à 40% en poids.

11. Procédé selon l'une quelconque des revendications 1 à 10, **caractérisé en ce que** la dispersion colloïdale contient, par rapport au poids total de la dispersion, 0 à 25% en poids, de préférence 0,5 à 20% en poids, de manière particulièrement préférée 1 à 15% en poids d'un polymère soluble dans l'eau.

12. Fibre pouvant être obtenue par un procédé selon l'une quelconque des revendications 1 à 11.

13. Fibre selon la revendication 12, **caractérisée en ce qu'**elle présente un diamètre de 10 nm à 50 µm, de préférence de 50 nm à 2 µm et de manière tout particulièrement préférée de 100 nm à 1 µm.

14. Fibre selon la revendication 12 ou 13, **caractérisée en ce qu'**elle présente une longueur d'au moins 50 µm.

15. Structure textile plane, contenant des fibres selon l'une quelconque des revendications 12 à 14.

16. Utilisation de fibres selon l'une quelconque des revendications 12 à 14 ou de structures textiles planes selon la revendication 15 pour une utilisation dans les applications suivantes : les filtres ou les parties de filtres, les non-tissés, les nattes, les textiles techniques ou, selon le cas, domestiques ou, selon le cas, les constituants ou les revêtements de ces textiles, les textiles médicaux, les revêtements ou, selon le cas, les constituants d'emballages, pour une utilisation dans la guérison de plaies, ou, selon le cas, comme pansement, pour le transport ou, selon le cas, la libération de substances actives ou conférant un effet, les supports de culture cellulaire, les supports de catalyseur, les capteurs ou, selon le cas, leurs composants, les amortisseurs acoustiques, les précurseurs pour la fabrication d'autres fibres, ainsi que les couches continues, comme additifs pour polymères, les revêtements pour améliorer le toucher, les propriétés optiques et l'aspect, la fabrication de membranes ainsi que les adsorbants et les absorbants de milieux solides, liquides et gazeux.
